# EUROPÄISCHE PATENTSCHRIFT

(11) **EP 1 895 050 B1**
(45) Veröffentlichungstag und Bekanntmachung des Hinweises auf die Patenterteilung: **29.04.2009**
(21) Anmeldenummer: 07108110.3
(22) Anmeldetag: 14.05.2007
(51) Int. Cl.: D21G 1/00

(54) **Verfahren zur Befeuchtung einer Faserstoffbahn**
Process for moistening a fibrous web
Procédé d'humidification d'une bande fibreuse

(30) Priorität: 30.08.2006 DE 102006040688
(43) Veröffentlichungstag der Anmeldung: 05.03.2008
(73) Patentinhaber: Voith Patent GmbH, 89522 Heidenheim (DE)
(72) Erfinder: Döling, Fabian, 40668 Meerbusch (DE); Hinz, Joachim, 47918 Tönisvorst (DE); Rothfuss, Ulrich, 47929 Grefrath (DE); Kohnen, Josef, 47918 Tönisvorst (DE)
(74) Vertreter: Kunze, Klaus

(56) Entgegenhaltungen:
- EP-A- 1 674 615
- WO-A-00/03087
- DE-A1- 19 829 131
- DE-U1- 29 813 663
- GB-A- 862 115
- US-A1- 2004 074 981

## Beschreibung

Die Erfindung betrifft ein Verfahren zur Befeuchtung einer Papier-, Karton- oder einer anderen Faserstoffbahn vor einem Glättspalt, durch den die Faserstoffbahn zur Glättung geführt wird, wobei die Faserstoffbahn mittels einer Befeuchtungsvorrichtung mit Nassdampf beaufschlagt wird.

Derartige Befeuchtungseinrichtungen sind seit längerem bekannt und dienen einerseits dazu die Rollneigung der Faserstoffbahn zu vermindern und andererseits aber auch dazu den Glättprozess zu beeinflussen.

Wie beispielsweise in der EP-A-1674615 offenbart, befindet sich die Befeuchtungseinrichtung gerne nahe vor einem Glättspalt.

Während das Aufsprühen von Flüssigkeit wegen der Wassertröpfchen keinen gleichmäßigen Wasserauftrag ermöglicht, führt das Aufbringen von Wasserdampf nur zu einem geringen Flüssigkeitsauftrag.

Deshalb war man in der folgenden Entwicklung - wie insbesondere auch in der DE29813663U1 - bestrebt, sowohl Wasser als auch Dampf an unterschiedlichen Stellen auf die Papierbahn aufzutragen.

In der DE19829131A1 wird Wasserdampf gemeinsam mit beispielsweise Heißluft auf die Papierbahn geblasen. Durch Variation des Wasserdampfanteils lässt sich Einfluss auf das Glättergebnis nehmen.

Die GB862115A, die US2004/074981A1 und die WO00/03087A offenbaren bereits den gemeinsamen Auftrag von Wasser und Wasserdampf (also beispielweise in Form von Nassdampf) auf die Papierbahn. Insbesondere in der US2004/074981A1 ist beschrieben, wie bei voreingestelltem Mischungsverhältnis durch Veränderung des Gesamtmassenstroms, der auf die Papierbahn trifft, Veränderungen in der Papierqualität erreicht werden können.

Die Aufgabe der Erfindung ist es, eine gleichmäßige und ausreichende Befeuchtung der Faserstoffbahn zu ermöglichen und dabei den Glättprozess zu beeinflussen.

Erfindungsgemäß wurde die Aufgabe hinsichtlich des Verfahrens dadurch gelöst, auf Schwankungen der Bahnparameter, wie Glanz oder Glätte durch Einstellung des Massenverhältnisses zwischen flüssigem und gasförmigem Wasser in einer Mischkammer der Befeuchtungsvorrichtung zu reagieren.

Nassdampf besteht aus einer Mischung aus gasförmigem und flüssigem Wasser, dessen Entstehungsbedingungen aus dem bekannten Entropie-Temperatur-Diagramm von Wasser ablesbar sind.

Um den Nassdampf zu erhalten, wird hier gesättigter oder überhitzter Wasserdampf und kondensiertes oder siedendes Wasser gemischt.
Während der Anteil des flüssigen Wassers dabei für den Umfang der Befeuchtung wesentlich ist, beeinflusst der Anteil des gasförmigen Wassers die Temperatur der Faserstoffbahn entscheidend.

Daher sollte das Massenverhältnis zwischen flüssigem und gasförmigem Wasser einstellbar sein.

Die Befeuchtungsvorrichtung weist eine Düsenanordnung auf, die die Faserstoffbahn mit Nassdampf beaufschlagt. Dabei sollte die Düsenanordnung von mehreren in und/oder quer zur Bahnlaufrichtung nebeneinander angeordneten und auf die Faserstoffbahn gerichteten Düsen gebildet werden.

Außerdem sollte sich die Düsenanordnung vorzugsweise quer zur Bahnlaufrichtung über die gesamte Breite der Faserstoffbahn erstrecken.

Zur Bildung des Nassdampfes eignen sich eine oder mehrere Mischkammern, wobei die Düsen der Düsenanordnung mit jeweils einer Mischkammer verbunden sind und den Mischkammern gesättigter oder überhitzter Wasserdampf und siedendes Wasser oder Wasserkondensat zugeführt wird.

Falls die gesamte Faserstoffbahn mit dem gleichen Mischungsverhältnis hinsichtlich des Massenanteils von gasförmigem und flüssigem Wasser beaufschlagt werden sollen, so genügt eine Mischkammer.

Im Interesse einer Prozessoptimierung, insbesondere auch um auf zonale Abweichungen der Bahnparameter reagieren zu können, ist es jedoch von Vorteil, wenn das Massenverhältnis zwischen flüssigem und gasförmigem Wasser in Zonen quer zur Bahnlaufrichtung separat einstellbar ist.

In diesem Fall sollten mehrere Mischkammern vorhanden sein, wobei jede Zone von Düsen mit einer bestimmten Mischkammer verbunden ist.

Zur Einstellung des Massenverhältnisses sollte sich in der Wasserdampf- und/oder der Wasserkondensat-Zuleitung, vorzugsweise jeder Mischkammer ein steuerbares Ventil befinden.

Das Massenverhältnis kann aber auch in Abhängigkeit von der Art der Faserstoffbahn und/oder in Abhängigkeit vom Flächengewicht der Faserstoffbahn und/oder der Betriebsgeschwindigkeit eingestellt werden.

Soll dabei der Umfang der Befeuchtung der Faserstoffbahn verändert werden, so muss der Massenanteil des flüssigen Wassers im Nassdampf und/oder die auf die Faserstoffbahn pro Zeiteinheit aufgebrachte Menge an Nassdampf entsprechend verändert werden.

Zur Veränderung der Bahntemperatur ist der Massenanteil des gasförmigen Wassers im Nassdampf und/oder die auf die Faserstoffbahn pro Zeiteinheit aufgebrachte Menge an Nassdampf zu verändern.

Dementsprechend kann es auch von Vorteil sein, wenn der Gesamtmassenstrom von flüssigem und gasförmigem Wasser in Abhängigkeit von der Art der Faserstoffbahn und/oder dem Flächengewicht und/oder der Betriebsgeschwindigkeit eingestellt wird.

Je nach Art der Faserstoffbahn und den Anforderungen hinsichtlich Glanz und Glätte kann die Faserstoffbahn durch einen oder mehrere Glättspalte geführt werden.

Falls die Faserstoffbahn durch mehrere Glättspalte läuft, so ist es von Vorteil, wenn die Faserstoffbahn zumindest zwischen zwei Glättspalten mit Nassdampf beaufschlagt wird.

Um einerseits ein ausreichendes Eindringen der Feuchtigkeit in die Faserstoffbahn zu ermöglichen und andererseits eine gewünschte Bahntemperatur sowie eine kompakte Anordnung zu ermöglichen, sollte die Nassdampf-Beaufschlagung der Faserstoffbahn mit einem Abstand zwischen 10 und 100 cm vor dem ersten oder einzigen Glättspalt erfolgen.

Erfolgt die Nassdampf-Beaufschlagung der Faserstoffbahn zwischen zwei Glättspalten, so sollte dies mit einem Abstand zwischen 10 und 100 cm vor dem Glättspalt erfolgen.

Allgemein hängt der Abstand natürlich von der Bahngeschwindigkeit ab, wobei eine höhere Geschwindigkeit oft auch einen längeren Abstand erfordert.

Als Abstand wird dabei die Länge der Faserstoffbahn zwischen dem Ende der Nassdampf-Beaufschlagung und dem folgenden Glättspalt angesehen.

Von Vorteil ist es außerdem, wenn der Abstand zwischen den Düsen und der Faserstoffbahn zwischen 10 und 100 cm liegt.

Nachfolgend soll die Erfindung an einem Ausführungsbeispiel näher erläutert werden. In der beigefügten Zeichnung zeigt:
- Figur 1:: eine Entropie-Temperatur-Diagramm von Wasser und
- Figur 2:: eine schematische Darstellung eines Teils eines Kalanders mit Düsenanordnung.

Das Diagramm gemäß Figur 1 zeigt die Abhängigkeit von Entropie s, Temperatur t und Umgebungsdruck p. Die besonders gekennzeichnete Kurve zeigt die Phasenübergänge von Wasser bei einem Umgebungsdruck p von 2,5 bar.

Dabei kennzeichnet A einen Punkt in der Kondensat-Phase, A* steht für siedendes Wasser, B* für gesättigten Dampf und B für überhitzten Dampf.

Nassdampf stellt eine Mischung aus siedendem Wasser und gesättigtem Dampf dar, wobei C ein mögliches Mischungsverhältnis zeigt.

Dieser Nassdampf wird, wie in Figur 2 gezeigt, in einer Mischkammer 6 durch Mischung von gesättigtem oder überhitzten Wasserdampf und Kondensat erzeugt.

Hierzu wird der Wasserdampf über eine Zuleitung 7 und das Wasserkondensat über eine Zuleitung 8 zur Mischkammer 6 geführt. In beiden Zuleitungen 7,8 befindet sich je ein steuerbares Ventil 9,10, worüber das Massenverhältnis zwischen flüssigem und gasförmigem Wasser in der Mischkammer 6 eingestellt werden kann.

Die Mischkammer 6 ist mit den Düsen 5 einer Düsenanordnung verbunden, welche den Nassdampf auf die Faserstoffbahn 1 richten.

Hierzu wird die Düsenanordnung von einer Reihe quer zur Bahnlaufrichtung 4 nebeneinander angeordneten Düsen 5 gebildet. Um die Faserstoffbahn 1 gänzlich befeuchten zu können erstrecken sich die Düsen 5 über die gesamte Breite der Faserstoffbahn 1. Der Abstand zwischen den Düsen 5 und der Faserstoffbahn 1 liegt zwischen 10 und 100 cm.

Falls die Befeuchtung in Zonen quer zur Bahnlaufrichtung 4 separat steuerbar sein soll, so sind hierfür mehrere, hinsichtlich des Massenverhältnisses separat steuerbare Mischkammern 6 vorzusehen. Dabei ist jede Mischkammer 6 mit einer Gruppe von Düsen 5, beispielsweise den Düsen 5 am Bahnrand oder in der Bahnmitte verbunden.

Damit kann beispielsweise einer Übertrocknung der Bahnränder in einer vorhergehenden Trockenpartie begegnet werden.

Die Verwendung von Nassdampf zur Befeuchtung der Faserstoffbahn 1 ermöglicht wegen den Bestandteilen an flüssigem Wasser einen relativ großen, aber dennoch gleichmäßigen Feuchteauftrag.

Der gasförmige Anteil des Nassdampfs erlaubt eine Erhöhung der Temperatur der Faserstoffbahn 1, was zur Beeinflussung von Glanz und Glätte in nachfolgenden Glättspalten von Vorteil sein kann.

Die Glättanordnung wird hier, wie in Figur 2 zu sehen, beispielsweise von einem Kalander gebildet, der aus mehreren übereinander angeordneten und gegeneinander gedrückten Glättwalzen 2 besteht.

Die Faserstoffbahn 1 durchläuft alle Glättspalte des Kalanders von oben nach unten.

Zwischen den Glättspalten wird die Faserstoffbahn 1 über Leitwalzen 3 geführt.

Dabei wird hier vor dem ersten Glättspalt die Oberseite der Faserstoffbahn 1 mit einer Düsenanordnung und nach dem zweiten Glättspalt die gegenüberliegende Seite der Faserstoffbahn 1 mit einer anderen Düsenanordnung befeuchtet.

Durch die beidseitige Befeuchtung kann die Faserstoffbahn 1 umfassend rückbefeuchtet, aber auch einer Rollneigung der Faserstoffbahn 1 wirkungsvoll begegnet werden.

Die Erfindung ist jedoch nicht auf diese Anordnung von Befeuchtungsvorrichtungen beschränkt.

Soll dabei die Befeuchtung intensiviert bzw. vermindert werden, so wird der Masseanteil von flüssigem Wasser in der Mischkammer 6 und/oder die auf die Faserstoffbahn 1 pro Zeiteinheit aufgebrachte Nassdampfmenge erhöht bzw. verringert.

Soll dagegen die Temperatur der Faserstoffbahn 1 erhöht bzw. vermindert werden, so wird der Masseanteil von gasförmigem Wasser in der Mischkammer 6 und/oder die auf die Faserstoffbahn 1 pro Zeiteinheit aufgebrachte Nassdampfmenge erhöht bzw. verringert.

## Patentansprüche

1. Verfahren zur Befeuchtung einer Papier-, Karton- oder einer anderen Faserstoffbahn (1) vor einem Glättspalt, durch den die Faserstoffbahn (1) zur Glättung geführt wird, wobei die Faserstoffbahn (1) mittels einer Befeuchtungsvorrichtung mit Nassdampf beaufschlagt wird, **dadurch gekennzeichnet, dass** auf Schwankungen der Bahnparameter, wie Glanz oder Glätte, durch Einstellung des Massenverhältnisses zwischen flüssigem und gasförmigem Wasser in einer Mischkammer (6) der Befeuchtungsvorrichtung reagiert wird.

2. Verfahren nach Anspruch 1, **dadurch gekennzeichnet, dass**
die Faserstoffbahn (1) durch mehrere Glättspalte geführt wird und die Faserstoffbahn (1) zumindest zwischen zwei Glättspalten mit Nassdampf beaufschlagt wird.

3. Verfahren nach Anspruch 1 oder 2, **dadurch gekennzeichnet, dass**
die Nassdampf-Beaufschlagung der Faserstoffbahn (1) mit einem Abstand zwischen 10 und 100 cm vor dem ersten Glättspalt erfolgt.

4. Verfahren nach Anspruch 3, **dadurch gekennzeichnet, dass**
das Massenverhältnis zwischen flüssigem und gasförmigem Wasser in Zonen quer zur Bahnlaufrichtung (4) separat einstellbar ist.

5. Verfahren nach Anspruch 1 bis 4, **dadurch gekennzeichnet, dass**
das Massenverhältnis zwischen flüssigem und gasförmigem Wasser in Abhängigkeit von der Art der Faserstoffbahn und/oder dem Flächengewicht und/oder der Betriebsgeschwindigkeit eingestellt wird.

6. Verfahren nach einem der vorhergehenden Ansprüche, **dadurch gekennzeichnet, dass**
der Gesamtmassenstrom von flüssigem und gasförmigem Wasser in Abhängigkeit von der Art der Faserstoffbahn und/oder dem Flächengewicht und/oder der Betriebsgeschwindigkeit eingestellt wird.

## Claims

1. Process for moistening a paper, board or other fibrous web (1) before a smoothing nip, through which the fibrous web (1) is led in order to smooth it, the fibrous web (1) having wet steam applied to it by means of a moistening device, **characterized in that** fluctuations in the web parameters, such as gloss or smoothness, are reacted to by adjusting the mass ratio between liquid and gaseous water in a mixing chamber (6) of the moistening device.

2. Process according to Claim 1, **characterized in that** the fibrous web (1) is led through a plurality of smoothing nips and the fibrous web (1) has wet steam applied to it, at least between two smoothing nips.

3. Process according to Claim 1 or 2, **characterized in that** the application of wet steam to the fibrous web (1) is carried out at a distance between 10 and 100 cm before the first smoothing nip.

4. Process according to Claim 3, **characterized in that** the mass ratio between liquid and gaseous water can be adjusted separately in zones transversely with respect to the web running direction (4).

5. Process according to Claims 1 to 4, **characterized in that** the mass ratio between liquid and gaseous water is adjusted as a function of the type of fibrous web and/or the grammage and/or the operating speed.

6. Process according to one of the preceding claims, **characterized in that** the total mass flow of liquid and gaseous water is adjusted as a function of the type of fibrous web and/or the grammage and/or the operating speed.

## Revendications

1. Procédé d'humidification d'une bande de papier, de carton ou d'une autre bande fibreuse (1) avant une fente de satinage à travers laquelle la bande fibreuse (1) est conduite pour être satinée, dans lequel la bande fibreuse (1) est exposée à une vapeur humide au moyen d'un dispositif d'humidification, **caractérisé en ce que** l'on réagit à des fluctuations des paramètres de la bande, tels que la brillance ou le satinage, par le réglage du rapport de masses entre l'eau à l'état liquide et l'eau à l'état gazeux dans une chambre de mélange (6) du dispositif d'humidification.

2. Procédé selon la revendication 1, **caractérisé en ce que** la bande fibreuse (1) est conduite à travers plusieurs fentes de satinage et la bande fibreuse (1) est exposée à la vapeur humide au moins entre deux fentes de satinage.

3. Procédé selon la revendication 1 ou 2, **caractérisé en ce que** l'exposition de la bande fibreuse (1) à la vapeur humide est réalisée à une distance comprise entre 10 cm et 100 cm avant la première fente de satinage.

4. Procédé selon la revendication 3, **caractérisé en ce que** le rapport de masses entre l'eau à l'état liquide et l'eau à l'état gazeux est réglable séparément dans des zones disposées transversalement à la direction (4) de défilement de la bande.

5. Procédé selon l'une quelconque des revendications 1 à 4, **caractérisé en ce que** l'on règle le rapport de masses entre l'eau à l'état liquide et l'eau à l'état gazeux en fonction de la nature de la bande fibreuse et/ou du grammage et/ou de la vitesse de défilement.

6. Procédé selon l'une quelconque des revendications précédentes, **caractérisé en ce que** l'on règle le courant massique total de l'eau à l'état liquide et à l'état gazeux en fonction de la nature de la bande fibreuse et/ou du grammage et/ou de la vitesse de défilement.
